# EUROPÄISCHE PATENTSCHRIFT

(11) **EP 0 666 342 B1**
(45) Veröffentlichungstag und Bekanntmachung des Hinweises auf die Patenterteilung: **06.05.1998**
(21) Anmeldenummer: 95100167.6
(22) Anmeldetag: 07.01.1995
(51) Int. Cl.: C25D 3/64

(54) **Bad zum galvanischen Abscheiden von Silber-Zinn-Legierungen**
Bath for electroplating silver-tin alloys
Bain d'electrodéposition d'alliages argent-étain

(30) Priorität: 05.02.1994 DE 4403601; 10.11.1994 DE 4440176
(43) Veröffentlichungstag der Anmeldung: 09.08.1995
(73) Patentinhaber: W.C. Heraeus GmbH, D-63450 Hanau (DE)
(72) Erfinder: Herklotz, Günter, Dr., D-63486 Bruchköbel (DE); Frey, Thomas, D-63454 Hanau (DE); Hempel, Wolfgang, D-61169 Friedberg (DE)
(74) Vertreter: Kühn, Hans-Christian

(56) Entgegenhaltungen:
- US-A- 4 399 006

## Beschreibung

Die Erfindung betrifft ein Bad zum galvanischen Abscheiden von Silber-Zinn-Legierungen, das Silber als lösliche Silberverbindung, Zinn als lösliche Zinnverbindung und einen Komplexbildner enthält.

Die deutsche Patentschrift 718 252 betrifft ein Verfahren zur Erzeugung galvanischer Überzüge aus Silber-Zinn-Legierungen mit einem Zinn-Gehalt von 5 - 20 %, das Zinn als Stannat oder Tetrachlorid enthaltende alkalische Cyanid-Bäder und Stromdichten von 0,1 - 1 A/dm² benutzt. Die Bäder können zusätzlich noch Kaliumgoldcyanid und/oder Palladiumchlorid enthalten; dann werden Silber-Zinn-Legierungen mit 2 - 20 % Gold und/oder Palladium abgeschieden.

In der deutschen Patentschrift 849 787 werden als für die galvanische Abscheidung von Legierungen des Silbers mit Germanium, Zinn, Arsen oder Antimon aus cyanidischen Elektrolyten geeignete Komplexbildner Oxysäuren, Aminosäuren oder Salze dieser Säuren vorgeschlagen. Die abgeschiedenen Überzüge sind hart und zeichnen sich durch einen hohen Glanz aus, wodurch selbst bei starken Niederschlägen das nachträgliche Polieren erleichtert wird. Allgemeingültige Grenzwerte für die Zusätze aus Germanium, Zinn, Arsen oder Antimon anzugeben, ist nicht möglich, da sie mit der Zusammensetzung der Bäder und den Arbeitsbedingungen starken Schwankungen unterliegen. Den Bädern können noch Glanzzusätze zugegeben werden; die Wirkung bleibt jedoch im allgemeinen gering.

Aus der deutschen Auslegeschrift 1 153 587 ist ein cyanidisches Bad zum galvanischen Abscheiden von Legierungen des in dem Bad als Kaliumsilbercyanid vorliegenden Silbers bekannt, das die Legierungspartner - vor allem Zinn, Blei, Antimon und Wismut - als Komplexe mit einer aromatischen Dihydroxyverbindung enthält. Das Bad wird bei einer Stromdichte von 0,5 - 1,5 A/dm² und bei Raumtemperatur betrieben. Durch den Zusatz von Glanzbildnern kann die Stromdichte auf über 2 A/dm² erhöht werden. Weiter geht aus der Auslegeschrift hervor, daß für die Abscheidung von Legierungen aus cyanidischen Silber-Bädern als Komplexbildner schon aliphatische Oxycarbonsäuren, wie Oxalsäure oder Weinsäure, und aliphatische geradkettige Polyoxyverbindungen, wie Sorbit, Dulcit oder Glycerin, angewandt worden sind.

Die US-Patentschrift 4 399 006 betrifft die galvanische Abscheidung von Silber auf metallischen Substraten. Zur Verhinderung der dabei auftretenden Immersion des Silbers wird vorgeschlagen, entweder a) aus einer weniger als 5 g/l Silber als Alkalisilberthiosulfat, freies Thiosulfat und ein Mercaptan enthaltenden Lösung eine sehr dünne Silber-Schicht und anschließend aus einer einen höheren Silber-Gehalt aufweisenden Lösung Silber in der gewünschten Dicke abzuscheiden oder b) die Substrate mit einem Mercaptan vorzubehandeln und dann Silber aus einer Silbercyanid enthaltenden Lösung abzuscheiden. Geeignete Mercaptane sind Mercaptoderivate von Polyglykolen und von organischen Säuren, wie Thioglycerin, Thioäpfelsäure und Thiomilchsäure.

Der Erfindung liegt die Aufgabe zugrunde, ein Bad der eingangs charakterisierten Art zum galvanischen Abscheiden von Silber-Zinn-Legierungen zu finden, das cyanidfrei und über einen weiten pH-Bereich stabil ist und sowohl bei Raumtemperatur als auch bei erhöhter Temperatur betrieben werden kann. Aus dem Bad sollen sich gleichmäßige und haftfeste Schichten aus Silber-Zinn-Legierungen mit einem Zinn-Gehalt von bis zu etwa 80 Gewichts-% abscheiden lassen, wobei deren Zusammensetzung bei gegebener Silber- und Zinn-Konzentration des Bades relativ unabhängig von der Stromdichte und der Temperatur sein soll.

Das die Lösung der Aufgabe darstellende Bad ist erfindungsgemäß dadurch gekennzeichnet, daß es eine Zubereitung aus Wasser und

| | |
|---|---|
| 1 - 120 g/l | Silber als Silberverbindung, |
| 1 - 100 g/l | Zinn als Zinnverbindung, |
| 5 - 450 g/l | Mercaptoalkancarbonsäure und/oder Mercaptoalkansulfonsäure und/oder deren Salz und |
| 0 - 200 g/l | Leitsalz |

enthält, einen pH-Wert von 0 - 14 aufweist und cyanidfrei ist.

Besonders bewährt hat sich das Bad, das eine Zubereitung aus Wasser und

| | |
|---|---|
| 5 - 60 g/l | Silber als Silberverbindung, |
| 5 - 20 g/l | Zinn als Zinnverbindung, |
| 5 - 200 g/l | Mercaptoalkancarbonsäure und/oder Mercaptoalkansulfonsäure und/oder deren Salz und |
| 0 - 150 g/l | Leitsalz |

enthält und einen pH-Wert von 0 - 11 aufweist.

Für das Bad werden als Silberverbindungen Silbernitrat und Silberdiammin-Komplexe bevorzugt. Als Zinnverbindungen eignen sich Zinn(ll)- und Zinn(lV)-Verbindungen, besonders Zinn(II)-halogenide, wie Zinn(II)-chlorid, und Zinn(II)-sulfat, Zinn(lV)-halogenide, wie Zinn(lV)-chlorid, und Stannate, wie Alkalimetall- und Ammoniumstannat.

Besonders bewährt haben sich als Mercaptoalkancarbonsäure Thioglykolsäure (2-Mercaptoessigsäure), Thioäpfelsäure (Mercaptobernsteinsäure), Thiomilchsäure (2-Mercaptopropionsäure) und Thiohydracrylsäure (3-Mercaptopropionsäure), als Mercaptoalkansulfonsäure 2-Mercaptoäthansulfonsäure und 3-Mercaptopropansulfonsäure. Die Mercaptosäuren können einzeln oder im Gemisch miteinander und als freie Säuren oder/und in Form ihrer Salze, speziell der Alkalimetall- und Ammoniumsalze, für die Zubereitung des Bades eingesetzt werden.

Für das Bad besonders geeignete Leitsalze sind Borsäure, Carbonsäuren, Hydroxysäuren und Salze dieser Säuren, soweit sie wasserlöslich sind. Bevorzugt werden Ameisensäure, Essigsäure, Oxalsäure, Citronensäure, Äpfelsäure, Weinsäure, Gluconsäure, Glucarsäure, Glucuronsäure und Salze dieser Säuren, da diese Verbindungen auch eine stabilisierende Wirkung besitzen. Die Mitverwendung anderer Leitsalze, wie zum Beispiel Ammoniumnitrat, ist möglich.

Das Bad kann mit Temperaturen von 20 - 70° C und bei Stromdichten von 0,1 - 10 A/dm², vorzugsweise von 1 - 6 A/dm², betrieben werden.

Eine schnellere Abscheidung der Legierungen läßt sich durch die Erhöhung der Stromdichte und der Bad-Temperatur erreichen, ohne daß - bei gegebenem Silber- und Zinn-Gehalt des Bades - größere Schwankungen in der Zusammensetzung der abgeschiedenen Legierungen auftreten.

Überraschenderweise ist das Bad gemäß der Erfindung sehr stabil, auch wenn es bei Temperaturen oberhalb der Raumtemperatur gehalten wird, so daß lange Betriebszeiten möglich sind. Die aus dem Bad abgeschiedenen Silber-Zinn-Legierungen zeichnen sich durch eine gleichmäßige Oberfläche und gute Haftfestigkeit aus.

Sind glänzende Überzüge erwünscht, so ist die zusätzliche Verwendung von Glanzbildnern möglich. Als Glanzbildner sind dann zum Beispiel Aldehyde, Ketone, Carbonsäuren, Carbonsäure-Derivate, Amine und deren Gemische, wie aus der deutschen Patentschrift 32 28 911 und der US-Patentschrift 4 582 576 für galvanische Zinn-Bäder bekannt, geeignet. Metallische Glanzbildner, wie zum Beispiel aus der deutschen Patentschrift 1 960 047 und der US-Patentschrift 4 246 077 bekannt, sind ebenfalls geeignet und können dem Bad in einer Menge von 50 mg/l - 5 g/l, vorzugsweise von 100 - 250 mg/l, zugesetzt werden. Für das erfindungsgemäße Bad haben sich Verbindungen von Eisen, Kobalt, Nickel, Zink, Gallium, Arsen, Selen, Palladium, Cadmium, Indium, Antimon, Tellur, Thallium, Blei und Wismut besonders bewährt. Wirkungsvolle Glanzbildner sind auch Polyethylenglykole und ihre Derivate, vorzugsweise die Polyethylenglykolether, soweit sie in Wasser löslich sind. Sie können als alleinige Glanzbildner oder auch im Gemisch mit den genannten Metallverbindungen eingesetzt werden.

Das Bad läßt sich für das Galvanisieren sowohl von Kleinteilen als auch von Bändern und Drähten einsetzen und ermöglicht die Abscheidung von Silber-Legierungen mit einem Zinn-Gehalt von bis zu etwa 80 Gewichts-%.

Zur näheren Erläuterung der Erfindung werden in den folgenden Beispielen Bäder gemäß der Erfindung und die Abscheidung von Überzügen aus Silber-Zinn-Legierungen daraus beschrieben.

### Beispiel 1

Es wird eine Lösung aus Wasser und

| | |
|---|---|
| 10 g/l | Silber als Silbernitrat, |
| 10 g/l | Zinn als Zinn(lV)-chlorid-Pentahydrat, |
| 45 g/l | Thioäpfelsäure und |
| 60 g/l | Kaliumsalz der D-Gluconsäure |

zubereitet; der pH-Wert der Lösung wird mit einem Gemisch aus Kaliumhydroxid und Ammoniumhydroxid (Gewichtsverhältnis 1:1) auf 1 eingestellt.

Aus dem so erhaltenen Bad werden bei einer Bad-Temperatur von 30°C und bei einer Stromdichte von 1 A/dm² gleichmäßige, haftfeste Schichten aus einer Silber-Zinn-Legierung aus 55 Gewichts-% Silber und 45 Gewichts-% Zinn abgeschieden. Das Bad ist stabil; Niederschläge treten nicht auf.

### Beispiel 2

Es wird eine Lösung aus Wasser und

| | |
|---|---|
| 40 g/l | Silber als Silbernitrat, |
| 10 g/l | Zinn als Zinn(IV)-chlorid-Pentahydrat, |
| 45 g/l | Thioäpfelsäure, |
| 40 ml/l | Thiomilchsäure und |
| 150 g/l | Kaliumsalz der D-Gluconsäure |

zubereitet; der pH-Wert der Lösung wird mit einem Gemisch aus Kaliumhydroxid und Ammoniumhydroxid (Gewichtsverhältnis 1:1) auf 1,9 eingestellt.

Aus dem so erhaltenen Bad werden bei einer Bad-Temperatur von 60°C und bei einer Stromdichte von 5 A/dm² gleichmäßige, haftfeste Schichten aus einer Silber-Zinn-Legierung aus 75 Gewichts-% Silber und 25 Gewichts-% Zinn abgeschieden. Das Bad ist stabil; Niederschläge treten nicht auf.

### Beispiel 3

Es wird eine Lösung aus Wasser und

| | |
|---|---|
| 40 g/l | Silber als Silbernitrat, |
| 10 g/l | Zinn als Zinn(IV)-chlorid-Pentahydrat, |
| 90 g/l | Thioäpfelsäure, |
| 26 g/l | Kaliumcitrat und |
| 240 mg/l | Arsentrioxid |

zubereitet; der pH-Wert der Lösung wird mit einem Gemisch aus Kaliumhydroxid und Ammoniumhydroxid (Gewichtsverhältnis 1:1) auf 3,2 eingestellt.

Aus dem so erhaltenen Bad werden bei einer Bad-Temperatur von 60° C und bei einer Stromdichte von 1 A/dm² gleichmäßige, haftfeste und glänzende Schichten aus einer arsenhaltigen Silber-Zinn-Legierung mit 66 Gewichts-% Silber abgeschieden. Das Bad ist stabil; Niederschläge treten nicht auf.

### Beispiel 4

Es wird eine Lösung aus Wasser und

| | |
|---|---|
| 40 g/l | Silber als Silbernitrat, |
| 10 g/l | Zinn als Kaliumstannat, |
| 90 g/l | Thioäpfelsäure, |
| 26 g/l | Kaliumcitrat, |
| 40 ml/l | D-Gluconsäure als 50 %ige wässerige Lösung und |
| 240 mg/l | Arsentrioxid |

zubereitet; der pH-Wert der Lösung wird mit einem Gemisch aus Kaliumhydroxid und Ammoniumhydroxid (Gewichtsverhältnis 1:1) auf 3,2 eingestellt.

Aus dem so erhaltenen Bad werden bei einer Bad-Temperatur von 60° C und bei einer Stromdichte von 5 A/dm² gleichmäßige, haftfeste und glänzende Schichten aus einer arsenhaltigen Silber-Zinn-Legierung mit 67 Gewichts-% Silber abgeschieden. Das Bad ist stabil; Niederschläge treten nicht auf.

### Beispiel 5

Es wird eine Lösung aus Wasser und

| | |
|---|---|
| 10 g/l | Silber als Silbernitrat, |
| 30 g/l | Zinn als Kaliumstannat, |
| 14 g/l | Thioäpfelsäure, |
| 60 g/l | Kaliumsalz der D-Gluconsäure, |
| 60 g/l | Ammoniumnitrat, |
| 10 g/l | Borsäure und |
| 200 mg/l | Palladium als Palladiumdiammindinitrat |

zubereitet; der pH-Wert der Lösung wird mit Kaliumhydroxid auf 10,3 eingestellt.

Aus dem so erhaltenen Bad werden bei einer Bad-Temperatur von a) 20° C und b) 45° C mit einer Stromdichte von 5 A/dm² gleichmäßige, haftfeste und glänzende Schichten aus einer palladiumhaltigen Silber-Zinn-Legierung mit 81 Gewichts-% Silber abgeschieden. Das Bad ist stabil; Niederschläge treten nicht auf.

### Beispiel 6

Es wird eine Lösung aus Wasser und

| | |
|---|---|
| 40 g/l | Silber als Diamminsilbernitrat, |
| 10 g/l | Zinn als Zinn(IV)-chlorid-Pentahydrat, |
| 50 ml/l | Thiomilchsäure, |
| 80 ml/l | D-Gluconsäure als 50 %ige wässerige Lösung, |
| 100 mg/l | Arsentrioxid und |
| 1 g/l | Nickel als Nickel(II)-chlorid |

zubereitet und der pH-Wert der Lösung mit Kaliumhydroxid auf 4,0 eingestellt.

Aus dem so erhaltenen Bad werden bei einer Badtemperatur von 40° C und bei einer Stromdichte von 4 A/dm² gleichmäßige, haftfeste und glänzende Schichten aus einer arsen- und nikkelhaltigen Silber-Zinn-Legierung mit 70 Gewichts-% Silber abgeschieden. Das Bad ist stabil; Niederschläge treten nicht auf.

### Beispiel 7

Es wird eine Lösung aus Wasser und

| | |
|---|---|
| 10 g/l | Silber als Silbernitrat, |
| 10 g/l | Zinn als Zinn(II)-chlorid-Dihydrat, |
| 45 g/l | Thioäpfelsäure und |
| 80 ml/l | D-Gluconsäure als 50%ige wässerige Lösung |

zubereitet; der pH-Wert der Lösung wird mit einem Gemisch aus Kaliumhydroxid und Ammoniumhydroxid (Gewichtsverhältnis 1:1) auf 0,7 eingestellt.

Aus dem so erhaltenen Bad werden bei einer Badtemperatur von 25° C und bei einer Stromdichte von 1 A/dm² gleichmäßige, haftfeste Schichten aus einer Silber-Zinn-Legierung mit 20 Gewichts-% Silber abgeschieden. Das Bad ist stabil; Niederschläge treten nicht auf.

### Beispiel 8

Es wird eine Lösung aus Wasser und

| | |
|---|---|
| 40 g/l | Silber als Silbernitrat, |
| 10 g/l | Zinn als Zinn(II)-chlorid-Dihydrat, |
| 90 g/l | Thioäpfelsäure, |
| 80 ml/l | D-Gluconsäure als 50 %ige wässerige Lösung, |
| 20 mg/l | Arsentrioxid und |
| 0,1 g/l | Polyethylenglykolether (Brij® 35, Fluka, Deutschland) |

zubereitet; der pH-Wert der Lösung beträgt 0,3.

Aus dem so erhaltenen Bad werden bei einer Badtemperatur von 25° C und mit einer Stromdichte von 1 A/m² gleichmäßige, haftfeste und glänzende Schichten aus einer arsenhaltigen Silber-Zinn-Legierung mit 20 Gewichts-% Silber abgeschieden. Das Bad ist stabil; Niederschläge treten nicht auf.

### Beispiel 9

Es wird eine Lösung aus Wasser und

| | |
|---|---|
| 40 g/l | Silber als Silbernitrat, |
| 15 g/l | Zinn als Zinn(IV)-chlorid-Pentahydrat, |
| 70 ml/l | Thiohydracrylsäure und |
| 100 mg/l | Arsentrioxid |

zubereitet; der pH-Wert der Lösung wird mit einem Gemisch aus Kaliumhydroxid und Ammoniumhydroxid (Gewichtsverhältnis 1:1) auf 7,8 eingestellt.

Aus dem so erhaltenen Bad werden bei einer Bad-Temperatur von 30°C und einer Stromdichte von 1 A/dm² gleichmäßige, haftfeste und glänzende Schichten aus einer Silber-Zinn-Legierung aus 96 Gewichts-% Silber und 4 Gewichts-% Zinn, bei einer Bad-Temperatur von 30°C und einer Stromdichte von 4 A/dm² gleichmäßige, haftfeste und glänzende Schichten aus einer Silber-Zinn-Legierung aus 95 Gewichts-% Silber und 5 Gewichts-% Zinn abgeschieden. Das Bad ist stabil; Niederschläge treten nicht auf.

### Beispiel 10

Es wird eine Lösung aus Wasser und

| | |
|---|---|
| 40 g/l | Silber als Silbernitrat, |
| 15 g/l | Zinn als Zinn(IV)-chlorid-Pentahydrat und |
| 60 ml/l | Thioglykolsäure |

zubereitet; der pH-Wert der Lösung wird mit einem Gemisch aus Kaliumhydroxid und Ammoniumhydroxid (Gewichtsverhältnis 1:1) auf 7,1 eingestellt.

Aus dem so erhaltenen Bad werden bei einer Bad-Temperatur von 40°C und einer Stromdichte von 1 A/dm² gleichmäßige, haftfeste und glänzende, bei einer Bad-Temperatur von 40°C und einer Stromdichte von 4 A/dm² matte Schichten aus einer Silber-Zinn-Legierung aus 78 Gewichts-% Silber und 22 Gewichts-% Zinn abgeschieden. Das Bad ist stabil; Niederschläge treten nicht auf.

### Beispiel 11

Es wird eine Lösung, wie in Beispiel 10 beschrieben, zubereitet und mit 100 mg/l Arsentrioxid versetzt; der pH-Wert der Lösung wird mit einem Gemisch aus Kaliumhydroxid und Ammoniumhydroxid (Gewichtsverhältnis 1:1) auf 7,1 eingestellt.

Aus dem so erhaltenen Bad werden bei einer Bad-Temperatur von 40°C und einer Stromdichte von 4 A/dm² gleichmäßige, haftfeste und glänzende Schichten aus einer Silber-Zinn-Legierung aus 76 Gewichts-% Silber und 24 Gewichts-% Zinn abgeschieden. Das Bad ist stabil; Niederschläge treten nicht auf.

### Beispiel 12

Es wird eine Lösung aus Wasser und

| | |
|---|---|
| 40 g/l | Silber als Silbernitrat, |
| 15 g/l | Zinn als Zinn(IV)-chlorid-Pentahydrat, |
| 185 g/l | Natriumsalz der 3-Mercaptopropansulfonsäure und |
| 100 mg/l | Arsentrioxid |

zubereitet; der pH-Wert der Lösung wird mit einem Gemisch aus Natriumhydroxid und Ammoniumhydroxid (Gewichtsverhältnis 1:1) auf 7,1 eingestellt.

Aus dem so erhaltenen Bad werden bei einer Bad-Temperatur von 40°C und bei einer Stromdichte von 1 A/dm² gleichmäßige, haftfeste und glänzende Schichten aus einer Silber-Zinn-Legierung aus 83 Gewichts-% Silber und 17 Gewichts-% Zinn abgeschieden. Das Bad ist stabil; Niederschläge treten nicht auf.

## Patentansprüche

1. Bad zum galvanischen Abscheiden von Silber-Zinn-Legierungen, das Silber als lösliche Silberverbindung, Zinn als lösliche Zinnverbindung und einen Komplexbildner enthält, dadurch gekennzeichnet, daß es eine Zubereitung aus Wasser und
| | |
|---|---|
| 1 - 120 g/l | Silber als Silberverbindung, |
| 1 - 100 g/l | Zinn als Zinnverbindung, |
| 5 - 450 g/l | Mercaptoalkancarbonsäure und/oder Mercaptoalkansulfonsäure und/oder deren Salz und |
| 0 - 200 g/l | Leitsalz |
enthält, einen pH-Wert von 0 - 14 aufweist und cyanidfrei ist.

2. Bad nach Anspruch 1, dadurch gekennzeichnet, daß es eine Zubereitung aus Wasser und
| | |
|---|---|
| 5 - 60 g/l | Silber als Silberverbindung, |
| 5 - 20 g/l | Zinn als Zinnverbindung, |
| 5 - 200 g/l | Mercaptoalkancarbonsäure und/oder Mercaptoalkansulfonsäure und/oder deren Salz und |
| 0 - 150 g/l | Leitsalz |
enthält und einen pH-Wert von 0 - 11 aufweist.

3. Bad nach Anspruch 1 oder 2, dadurch gekennzeichnet, daß als Silberverbindung Silbernitrat eingesetzt wird.

4. Bad nach Anspruch 1 oder 2, dadurch gekennzeichnet, daß als Silberverbindung ein Silberdiammin-Komplex eingesetzt wird.

5. Bad nach einem der Ansprüche 1 bis 4, dadurch gekennzeichnet, daß als Zinnverbindung eine Zinn(ll)-Verbindung oder eine Zinn(lV)-Verbindung eingesetzt wird.

6. Bad nach Anspruch 5, dadurch gekennzeichnet, daß als Zinn(ll)-Verbindung ein Zinn(ll)-halogenid oder Zinn(II)-sulfat eingesetzt wird.

7. Bad nach Anspruch 5, dadurch gekennzeichnet, daß als Zinn(lV)-Verbindung ein Zinn(lV)-halogenid, ein Alkalimetallstannat oder Ammoniumstannat eingesetzt wird.

8. Bad nach einem der Ansprüche 1 bis 7, dadurch gekennzeichnet, daß als Mercaptoalkancarbonsäure Thioglykolsäure, Thioäpfelsäure, Thiomilchsäure, Thiohydracrylsäure oder ein Gemisch daraus eingesetzt wird.

9. Bad nach einem der Ansprüche 1 bis 7, dadurch gekennzeichnet, daß als Mercaptoalkansulfonsäure 2-Mercaptoäthansulfonsäure, 3-Mercaptopropansulfonsäure oder ein Gemisch daraus eingesetzt wird.

10. Bad nach einem der Ansprüche 1 bis 9, dadurch gekennzeichnet, daß als Leitsalz Borsäure, Carbonsäuren und/oder Hydroxysäuren und/oder deren Salze eingesetzt werden.

11. Bad nach Anspruch 10, dadurch gekennzeichnet, daß die Carbonsäure Ameisensäure, Essigsäure und/oder Oxalsäure ist.

12. Bad nach Anspruch 10, dadurch gekennzeichnet, daß die Hydroxysäure Citronensäure, Äpfelsäure, Weinsäure, Gluconsäure, Glucarsäure und/oder Glucuronsäure ist.

13. Bad nach einem der Ansprüche 1 bis 12, dadurch gekennzeichnet, daß es einen mit Natriumhydroxid, Kaliumhydroxid und/oder Ammoniumhydroxid eingestellten pH-Wert aufweist.

14. Bad nach einem der Ansprüche 1 bis 13, dadurch gekennzeichnet, daß es zusätzlich einen Glanzbildner enthält.

15. Bad nach Anspruch 14, dadurch gekennzeichnet, daß der Glanzbildner eine lösliche Verbindung mindestens eines der Metalle Eisen, Kobalt, Nickel, Zink, Gallium, Arsen, Selen, Palladium, Cadmium, Indium, Antimon, Tellur, Thallium, Blei und Wismut, ein Polyethylenglykolether oder ein Gemisch aus der löslichen Verbindung mindestens eines der Metalle und einem Polyethylenglykolether ist.

## Claims

1. Bath for the electrodeposition of silver-tin alloys which contains silver as a soluble silver compound, tin as a soluble tin compound and a complexing agent, characterized in that it contains a formulation comprising water and
| | |
|---|---|
| 1 - 120 g/l | of silver as a silver compound, |
| 1 - 100 g/l | of tin as a tin compound, |
| 5 - 450 g/l | of a mercaptoalkanecarboxylic acid and/or mercaptoalkanesulphonic acid and/or a salt thereof and |
| 0 - 200 g/l | of a conductive salt, |
has a pH of 0 - 14 and is cyanide-free.

2. Bath according to Claim 1, characterized in that it contains a formulation comprising water and
| | |
|---|---|
| 5 - 60 g/l | of silver as a silver compound, |
| 5 - 20 g/l | of tin as a tin compound, |
| 5 - 200 g/l | of a mercaptoalkanecarboxylic acid and/or mercaptoalkanesulphonic acid and/or a salt thereof and |
| 0 - 150 g/l | of conductive salt |
and has a pH of 0 - 11.

3. Bath according to Claim 1 or 2, characterized in that the silver compound used is silver nitrate.

4. Bath according to Claim 1 or 2, characterized in that the silver compound used is a diamminesilver complex.

5. Bath according to any of Claims 1 to 4, characterized in that the tin compound used is a tin(II) compound or a tin(IV) compound.

6. Bath according to Claim 5, characterized in that the tin(II) compound used is a tin(II) halide or tin(II) sulphate.

7. Bath according to Claim 5, characterized in that the tin(IV) compound used is a tin(IV) halide, an alkali metal stannate or ammonium stannate.

8. Bath according to any of Claims 1 to 7, characterized in that the mercaptoalkanecarboxylic acid used is thioglycollic acid, thiomalic acid, thiolactic acid, thiohydracrylic acid or a mixture thereof.

9. Bath according to any of Claims 1 to 7, characterized in that the mercaptoalkanesulphonic acid used is 2-mercaptoethanesulphonic acid, 3-mercaptopropanesulphonic acid or a mixture thereof.

10. Bath according to any of Claims 1 to 9, characterized in that the conductive salts used are boric acid, carboxylic acid and/or hydroxy acids and/or salts thereof.

11. Bath according to Claim 10, characterized in that the carboxylic acid is formic acid, acetic acid and/or oxalic acid.

12. Bath according to Claim 10, characterized in that the hydroxy acid is citric acid, malic acid, tartaric acid, gluconic acid, glucaric acid and/or glucuronic acid.

13. Bath according to any of Claims 1 to 12, characterized in that it has a pH established with sodium hydroxide, potassium hydroxide and/or ammonium hydroxide.

14. Bath according to any of Claims 1 to 13, characterized in that it additionally contains a brightener.

15. Bath according to Claim 14, characterized in that the brightener is a soluble compound of at least one of the metals iron, cobalt, nickel, zinc, gallium, arsenic, selenium, palladium, cadmium, indium, antimony, tellurium, thallium, lead and bismuth, a polyethylene glycol ether or a mixture of the soluble compound of at least one of the metals and a polyethylene glycol ether.

## Revendications

1. Bain pour le dépôt électrolytique d'alliages d'argent-étain, qui contient de l'argent comme composé d'argent soluble, de l'étain comme composé d'étain soluble et un agent complexant, caractérisé en ce qu'il contient une préparation d'eau et de
| | |
|---|---|
| 1 - 120 g/l | d'argent comme composé d'argent, |
| 1 - 100 g/l | d'étain comme composé d'étain, |
| 5 - 450 g/l | d'acide mercaptoalcanecarboxylique et/ou d'acide mercaptoalcanesulfonique et/ou des sels de ceux-ci et |
| 0 - 200 g/l | de sel conducteur, |
il présente une valeur de pH de 0 - 14 et il est exempt de cyanure.

2. Bain selon la revendication 1, caractérisé en ce qu'il contient une préparation d'eau et de
| | |
|---|---|
| 5 - 60 g/l | d'argent comme composé d'argent, |
| 5 - 20 g/l | d'étain comme composé d'étain, |
| 5 - 200 g/l | d'acide mercaptoalcanecarboxylique et/ou d'acide mercaptoalcanesulfonique et/ou des sels de ceux-ci et |
| 0 - 150 g/l | de sel conducteur |
et il présente une valeur de pH de 0-11.

3. Bain selon la revendication 1 ou 2, caractérisé en ce que l'on utilise comme composé d'argent du nitrate d'argent.

4. Bain selon la revendication I ou 2, caractérisé en ce que l'on utilise comme composé d'argent un complexe d'argent-diammine.

5. Bain selon l'une quelconque des revendications 1 à 4, caractérisé en ce que l'on utilise comme composé d'étain un composé d'étain (II) ou un composé d'étain (IV).

6. Bain selon la revendication 5, caractérisé en ce que l'on utilise comme composé d'étain (II) un halogénure d'étain (II) ou du sulfate d'étain (II).

7. Bain selon la revendication 5, caractérisé en ce que l'on utilise comme composé d'étain (IV) un halogénure d'étain (IV), un stannate de métal alcalin ou du stannate d'ammonium.

8. Bain selon l'une quelconque des revendications 1 à 7, caractérisé en ce que l'on utilise comme acide mercaptoalcanecarboxylique l'acide thioglycolique, l'acide thiomalique, l'acide thiolactique, l'acide thiohydracrylique ou un mélange de ceux-ci.

9. Bain selon l'une quelconque des revendications 1 à 7, caractérisé en ce que l'on utilise comme acide mercaptoalcanesulfonique l'acide 2-mercaptoéthanesulfonique, l'acide 3-mercaptopropanesulfonique ou un mélange de ceux-ci.

10. Bain selon l'une quelconque des revendications 1 à 9, caractérisé en ce que l'on utilise comme sel conducteur l'acide borique, des acides carboxyliques et/ou des acides hydroxy et/ou leurs sels.

11. Bain selon la revendication 10, caractérisé en ce que l'acide carboxylique est l'acide formique, l'acide acétique et/ou l'acide oxalique.

12. Bain selon la revendication 10, caractérisé en ce que l'acide hydroxy est l'acide citrique, l'acide malique, l'acide tartrique, l'acide gluconique, l'acide glucarique et/ou l'acide glucuronique.

13. Bain selon l'une quelconque des revendications 1 à 12, caractérisé en ce qu'il présente une valeur de pH ajustée avec de l'hydroxyde de sodium, de l'hydroxyde de potassium et/ou de l'hydroxyde d'ammonium.

14. Bain selon l'une quelconque des revendications 1 à 13, caractérisé en ce qu'il contient en outre un lustrant.

15. Bain selon la revendication 14, caractérisé en ce que le lustrant est un composé soluble d'au moins un des métaux de fer, de cobalt, de nickel, de zinc, de gallium, d'arsenic, de sélénium, de palladium, de cadmium, d'indium, d'antimoine, de tellure, de thallium, de plomb et de bismuth, un polyéthyléneglycoléther ou un mélange constitué du composé soluble d'au moins un des métaux et d'un polyéthylèneglycoléther.
